# EUROPÄISCHE PATENTANMELDUNG

(11) **EP 1 302 564 A2**
(43) Veröffentlichungstag der Anmeldung: **16.04.2003**
(21) Anmeldenummer: 02022384.8
(22) Anmeldetag: 09.10.2002
(51) Int. Cl.: C25D 5/02

(54) **Verfahren zum partiellen Aufbringen einer Beschichtung auf eine Metalloberfläche mittels einer Oberflächenbehandlung**

(30) Priorität: 10.10.2001 DE 10149892
(71) Anmelder: Koras, Thorsten, 75233 Tiefenbronn (DE); Holzhauer, Torsten, 75177 Pforzheim (DE)
(72) Erfinder: Koras, Thorsten, 75233 Tiefenbronn (DE); Holzhauer, Torsten, 75177 Pforzheim (DE)
(74) Vertreter: Borchert, Uwe Rudolf, Dipl.-Ing.

(57) **Zusammenfassung**

Die Erfindung betrifft ein Verfahren zum partiellen Aufbringen einer Beschichtung auf eine Metalloberfläche mittels einer Oberflächenbehandlung, insbesondere einer galvanischen Behandlung, um Bereiche mit einer Beschichtung und Bereiche ohne einer Beschichtung zu erhalten. Die Erfindung zeichnet sich dadurch aus, dass der nicht zu beschichtende Teil der Metalloberfläche zunächst mit einem als Schutzschicht wirkenden Fluid bedeckt wird, das durch Belichtung und/oder Bestrahlung oder Wärmeentzug aus einem flüssigen Aggregatzustand in einen festen Aggregatzustand überführt wird, anschließend die Oberflächenbehandlung erfolgt und danach die Schutzschicht wieder entfernt wird.

## Beschreibung

Die Erfindung betrifft ein Verfahren zum partiellen Aufbringen einer Beschichtung auf einer Metalloberfläche mittels einer Oberflächenbehandlung gemäß der im Oberbegriff des Anspruches 1 angegebenen Art, sowie eine Vorrichtung zur Durchführung des Verfahrens gemäß Anspruch 15.

Bekanntlich werden Metalloberflächen vielfach mit einer anderen Metallschicht überzogen, um das Metall beispielsweise vor Korrosion zu schützen, oder auch, um die ursprüngliche Metalloberfläche optisch zu veredeln.

Zur Durchführung der Auftragung der gewünschten Metallschicht auf die Metalloberfläche werden häufig galvanische Verfahren angewendet. Dabei erfolgt bekanntlich die Überziehung der Metalloberfläche mit einer anderen Metallschicht durch Elektrolyse.

Falls nur ein Teilbereich einer Metalloberfläche galvanisiert werden soll, so wird der Teil der Metalloberfläche, der von der Galvanisierung ausgespart bleiben soll, mit einer Schutzschicht überzogen. Durch den nun folgenden Galvanisierungsvorgang wird jetzt nur derjenige Teil der Metalloberfläche mit einer anderen Metallschicht bedeckt, der keine Schutzschicht aufweist.

Ein Beispiel für ein solches Vorgehen ist das Veredeln bzw. Versilbern von Messern eines Tafelbestecks. Um Einbußen in der Klingenschärfe der Messer zu vermeiden, wird häufig nur das Messerheft veredelt. Folglich muss die Messerklinge vor Durchführung der Galvanisierung mit einer Schutzschicht bedeckt werden. Für das Bedecken der Messerklinge mit einer Schutzschicht sind mehrere Verfahren hinlänglich bekannt.

So erfolgt beispielsweise nach einem Verfahren das Aufbringen einer Schutzschicht auf die Messerklinge dadurch, dass auf die Messerklinge ein Lack aufgetragen wird. Nach der anschließenden so genannten physikalischen Trocknung des Lackes, auch Lufttrocknung genannt, wirkt der Lack als Schutzschicht. Durch zusätzliche Wärmezufuhr kann der Aushärtvorgang des Lackes beschleunigt werden. Um einen sauberen Übergang zwischen der mit der Schutzschicht, in diesem Fall dem ausgehärteten Lack, versehenen Messerklinge und dem Messerheft zu gewährleisten, wird in der Regel der Übergangsbereich mittels Schneiden nachbearbeitet. Nach Aufbringen, Trocknung und Nachbehandlung des Lackes erfolgt die Oberflächenbehandlung des Messers, also hier die gewünschte Versilberung. Dabei findet durch das Vorsehen der Schutzschicht, wie bereits ausgeführt, nur eine Veredelung des Messerheftes statt. Die anschließende Entfernung des Lackes von der Messerklinge wird mit Hilfe von Lösungsmitteln durchgeführt.

Als nachteilig erweist sich dabei, dass nach Entfernung des Lackes mittels Lösungsmittel dieser nicht wiederverwendet werden kann.

Nach einem weiteren Verfahren wird vor der Durchführung der Oberflächenbehandlung als Schutzschicht ein vorher auf die benötigte Länge zugeschnittenes Klebeband auf die Messerklinge manuell aufgebracht. Eine, wie bereits geschilderte, Nachbearbeitung des Übergangsbereichs entfällt, da das zugeschnittene Klebeband im Übergangsbereich exakt auftragbar ist. Als nachteilig erweist sich aber, dass ein Wiederverwenden des Klebebands ausgeschlossen ist. Weiterhin ist das Zuschneiden, das manuelle Aufbringen und Entfernen des Klebebands arbeitsaufwendig und zeitintensiv.

Der Erfindung liegt die Aufgabe zugrunde, ein Verfahren und eine Vorrichtung zum partiellen Aufbringen einer Beschichtung auf eine Metalloberfläche mittels einer Oberflächenbehandlung gemäß der im Oberbegriff des Patentanspruchs 1 angegebenen Art derart weiterzubilden, dass unter Vermeidung der genannten Nachteile ein vereinfachtes Aufbringen der partiellen Beschichtung ermöglicht wird.

Diese Aufgabe wird für das Verfahren durch die kennzeichnenden Merkmale des Anspruchs 1 in Verbindung mit seinem Oberbegriffsmerkmal und für die Vorrichtung durch den Anspruch 15 gelöst.

Der Erfindung liegt die Erkenntnis zugrunde, dass eine partielle Beschichtung einer Metalloberfläche einfacher und kostengünstiger durchzuführen ist je einfacher, schneller und billiger das Aufbringen der benötigten Schutzschicht erfolgt.

Nach der Erfindung wird daher der nicht zu beschichtende Teil der Metalloberfläche zunächst mit einem als Schutzschicht wirkenden Fluid bedeckt, das anschließend durch Belichtung und/oder Bestrahlung oder Wärmeentzug aus einem flüssigen Aggregatzustand in einen festen Aggregatzustand überführt wird. Nach Durchführung der anschließenden Oberflächenbehandlung erfolgt die Entfernung der Schutzschicht.

Vorzugsweise wird das Fluid auf die Metalloberfläche durch Aufsprühen aufgetragen. Ein mechanisches Auftragen des Fluids, insbesondere durch Einpinseln der Metalloberfläche mit dem Fluid ist gemäß einer anderen Ausführungsform der Erfindung realisiert. Die Auftragung des Fluids kann gemäß einer weiteren Ausführung der Erfindung auch derart durchgeführt werden, dass der mit der Schutzschicht zu versehende Teil der Metalloberfläche in das Fluid eingetaucht wird.

Gemäß einer Ausführungsform der Erfindung wird als Fluid vorzugsweise ein Thermoplast verwendet.

Die Verwendung eines Thermoplasten hat den Vorteil, dass der Aushärtvorgang mittels Wärmeentzug schnell, einfach und kostengünstig durchzuführen ist.

So härtet der Thermoplast vorzugsweise bereits bei Raumtemperatur aus.

Um die Aushärtzeit des Thermoplasten weiter zu minimieren erfolgt die Auftragung des Thermoplasten in geringer Dicke, insbesondere so, dass nach dem Aushärten die Schichtdicke des Thermoplasten 1 bis 2 mm beträgt.

Die Bearbeitung des Übergangsbereichs zwischen der durch den Thermoplasten gebildeten Schutzschicht und der zu beschichteten Metalloberfläche erfolgt vorzugsweise nach Überführung des Thermoplasten in den festen Aggregatzustand durch Abschneiden der Schutzsicht im Randbereich.

Nach der Aufbringung der Beschichtung auf die unbedeckte Metalloberfläche wird der Thermoplast entfernt. Der Thermoplast wird dabei vorzugsweise durch Erhitzen und/oder mechanischer Behandlung von der Metalloberfläche gelöst.

Vorzugsweise wird ein wiederverwendbarer Thermoplast verwendet. Dies hat den Vorteil, dass durch die Wiederverwendung des Thermoplasten Materialkosten eingespart werden.

Gemäß einer anderen Ausführungsform der Erfindung wird als Fluid ein Fotoresist verwendet, das nach der Aushärtung die Funktion der Schutzschicht erfüllt.

Die Aushärtung des Fotoresisten erfolgt vorzugsweise durch Bestrahlung mit UV-Licht.

Vorteilhaft dabei ist, dass die Bestrahlung des Fotoresisten mit UV-Licht und somit die Herstellung der Schutzschicht-auf der Metalloberfläche sehr genau vorgenommen werden kann. Als Folge davon härtet nur der gewünschte, bestrahlte Bereich des Fotoresisten aus. Ein zusätzlicher Arbeitsschritt zur Nachbearbeitung des Übergangsbereichs zwischen der aus dem Fotoresisten gebildeten Schutzschicht und der zu beschichtenden Metalloberflache entfällt.

Nach Durchführung der Oberflächenbehandlung erfolgt die Entfernung des Fotoresisten vorzugsweise durch Verwendung von Lösungsmittel.

Weitere Merkmale und Vorteile des Verfahrens ergeben sich aus der folgenden Beschreibung zweier Ablaufdiagramme zur Durchführung des Verfahrens.

Es zeigen:
- Fig. 1: Verfahrensschritte zum partiellen Aufbringen einer Beschichtung auf eine Metalloberfläche, wobei der nicht zu beschichtende Teil der Metalloberfläche mit einem Thermoplasten als Schutzschicht versehen wird, und
- Fig. 2: die Verfahrensschritte, wie in Fig. 1, wobei der nicht zu beschichtende Teil der Metalloberfläche mit einem Fotoresisten als Schutzschicht versehen wird.

In Fig. 1 und Fig. 2 sind schematisch die einzelnen Verfahrensschritte zum partiellen Aufbringen einer Beschichtung auf eine Metalloberfläche dargestellt. Bei dem Metallkörper dessen Oberfläche partiell beschichtet wird, handelt es sich um ein Messer eines Tafelbestecks. Hierbei soll das Messerheft mittels Galvanisierung veredelt werden, während die Messerklinge aus Gründen der Beibehaltung der Klingenschärfe von der Oberflächenbehandlung ausgespart bleibt.

In Fig. 1 erfolgt im ersten Verfahrensschritt das Auftragen eines Thermoplasten als eine Schutzschicht auf den vor der nachfolgenden Oberflächenbehandlung zu schützenden Teil der Metalloberfläche, also hier die Auftragung des Thermoplasten auf die Messerklinge.

Der Thermoplast wird in dem vorliegenden Verfahrensschritt durch Eintauchen der Messerklinge in den flüssigen Thermoplasten aufgetragen.

Im zweiten Verfahrensschritt härtet der Thermoplast bei Raumtemperatur durch Wärmeentzug aus.

Nach dem Aushärten des Thermoplasten bei Raumtemperatur wird die Bearbeitung des Übergangs zwischen der mit der Schutzschicht bedeckten Messerklinge und dem Messerheft durch exaktes Zuschneiden durchgeführt.

Nachdem die Schutzschicht, bestehend aus dem Thermoplasten, in der gewünschten Länge vorliegt, erfolgt als nächster Verfahrensschritt die eigentliche Oberflächenbehandlung, also die Veredelung der Messerheftes, die im vorliegenden Ausführungsbeispiel durch Galvanisierung durchgeführt wird.

Nach der Galvanisierung wird die Schutzschicht entfernt, indem die Schutzschicht erwärmt und gleichzeitig mechanisch behandelt wird.

Nachdem der Thermoplast entfernt wurde, wird er dem Prozess wieder zugeführt.

Vorteilhaft bei diesem Verfahren ist, dass das Aushärten des Thermoplasten schnell und einfach bereits bei Raumtemperatur erfolgt und dass nach Entfernung des Thermoplasten dieser wiederverwendbar ist.

Eine andere Ausführungsform der Erfindung ist in Fig. 2 dargestellt. Wiederum wird ein Messerheft veredelt. Als Fluid wird diesmal jedoch ein Fotoresist verwendet.

Das Auftragen des Fotoresisten erfolgt hierbei durch Aufsprühen des Fotoresisten auf die Messerklinge.

Durch Bestrahlung des Fotoresisten mit UV-Licht wird die Schutzschicht ausgehärtet. Da durch die gezielte Bestrahlung des Fotoresisten ein genau definierter Übergang zwischen Messerklinge und Messerheft gewährleistet ist, entfällt eine Nachbearbeitung des Übergangsbereichs.

Im anschließenden dritten Verfahrensschritt erfolgt wiederum die Galvanisierung des Messerheftes.

Nach der Veredelung der Metalloberfläche, also der Versilberung des Messerheftes, wird die ausgehärtete Schutzschicht durch ein Lösungsmittel oder elektrolytisch von der Oberfläche der Messerklinge entfernt.

Wiederum ist ein einfaches Auftragen und Aushärten der Schutzschicht, die hier durch einen Fotoresisten gebildet wird, gewährleistet. Zudem wird durch die Verwendung eines Fotoresisten ein Verfahrensschritt eingespart, da, wie bereits ausgeführt, eine Nachbearbeitung des Übergangsbereichs zwischen dem zu beschichtenden Teil der Metalloberfläche und dem nicht zu beschichtenden Teil der Metalloberfläche entfällt.

Die Erfindung zeichnet sich dadurch aus, dass durch das Auftragen eines Thermoplasten oder eines Fotoresisten als Schutzschicht eine einfache und schnelle Möglichkeit zum partiellen Aufbringen einer Beschichtung mittels einer Oberflächenbehandlung auf eine Metalloberfläche ermöglicht wird.

## Patentansprüche

1. Verfahren zum partiellen Aufbringen einer Beschichtung auf eine Metalloberfläche mittels einer Oberflächenbehandlung, insbesondere einer galvanischen Behandlung, um Bereiche mit einer Beschichtung und Bereiche ohne einer Beschichtung zu erhalten, **dadurch gekennzeichnet, dass** der nicht zu beschichtende Teil der Metalloberfläche zunächst mit einem als Schutzschicht wirkenden Fluid bedeckt wird, das durch Belichtung und/oder Bestrahlung oder Wärmeentzug aus einem flüssigen Aggregatzustand in einen festen Aggregatzustand überführt wird, anschließend die Oberflächenbehandlung erfolgt und danach die Schutzschicht wieder entfernt wird.

2. Verfahren nach Anspruch 1, **dadurch gekennzeichnet, dass** das Fluid durch Aufsprühen auf die Metalloberfläche aufgetragen wird.

3. Verfahren nach Anspruch 1, **dadurch gekennzeichnet, dass** das Fluid mechanisch, insbesondere durch Einpinseln, auf die Metalloberfläche aufgetragen wird.

4. Verfahren nach Anspruch 1, **dadurch gekennzeichnet, dass** der mit der Schutzschicht zu versehende Teil der Metalloberfläche in das Fluid eingetaucht wird.

5. Verfahren nach Anspruch 1, **dadurch gekennzeichnet, dass** als Fluid ein Thermoplast verwendet wird.

6. Verfahren nach Anspruch 5, **dadurch gekennzeichnet, dass** das verwendete Thermoplast bei Raumtemperatur aushärtet.

7. Verfahren nach Anspruch 5 und 6, **dadurch gekennzeichnet, dass** die Schichtdicke des Thermoplasten 1 bis 2 mm beträgt.

8. Verfahren nach einem der vorangehenden Ansprüche, **dadurch gekennzeichnet, dass** der Übergang von der Schutzschicht zur weiteren Metalloberfläche nach dem Überführen in den festen Aggregatszustand durch Abschneiden der Schutzschicht im Randbereich hergestellt wird.

9. Verfahren nach Anspruch 5, **dadurch gekennzeichnet, dass** das Thermoplast nach erfolgter Oberflächenbehandlung des Metalls durch Erhitzen und/oder mechanischer Behandlung von der Metalloberfläche gelöst wird.

10. Verfahren nach Anspruch 9, **dadurch gekennzeichnet, dass** ein wiederverwendbarer Thermoplast verwendet wird.

11. Verfahren nach einem der vorangehenden Ansprüche, **dadurch gekennzeichnet, dass** als Fluid ein Fotoresist verwendet wird.

12. Verfahren nach Anspruch 11, **dadurch gekennzeichnet, dass** das Fotoresist durch Bestrahlung mit UV-Licht aushärtet.

13. Verfahren nach Anspruch 11 und 12, **dadurch gekennzeichnet, dass** der Übergang von der Schutzschicht zur weiteren Metalloberfläche durch gezielte Bestrahlung des Fotoresisten hergestellt wird, sodass nur der bestrahlte Bereich des Fotoresisten aushärtet.

14. Verfahren nach Anspruch 1 und nach Anspruch 11, **dadurch gekennzeichnet, dass** das Fotoresist nach erfolgter Oberflächenbehandlung des Metalls durch Verwendung von Lösungsmittel von der Oberfläche entfernt wird.

15. Vorrichtung zur Durchführung des Verfahrens nach einem der vorangehenden Ansprüche.
